# EUROPÄISCHE PATENTSCHRIFT

(11) **EP 1 761 346 B1**
(45) Veröffentlichungstag und Bekanntmachung des Hinweises auf die Patenterteilung: **31.10.2007**
(21) Anmeldenummer: 05700942.5
(22) Anmeldetag: 14.01.2005
(51) Int. Cl.: B21B 37/00, B21B 37/16

(54) **VERFAHREN ZUM ERHÖHEN DER PROZESSSTABILITÄT, INSBESONDERE DER ABSOLUTEN DICKENGENAUIGKEIT UND DER ANLAGENSICHERHEIT, BEIM WARMWALZEN VON STAHL- ODER NE-WERKSTOFFEN**
METHOD FOR INCREASING THE PROCESS STABILITY, PARTICULARLY THE ABSOLUTE THICKNESS PRECISION AND THE INSTALLATION SAFETY DURING THE HOT ROLLING OF STEEL OR NONFERROUS MATERIALS
PROCEDE POUR AUGMENTER LA STABILITE AU TRAITEMENT, NOTAMMENT LA PRECISION D'EPAISSEUR ABSOLUE ET LA SECURITE D'INSTALLATION, LORS DU LAMINAGE A CHAUD DE MATERIAUX EN ACIER OU EN METAL NON FERREUX

(30) Priorität: 23.01.2004 DE 102004003514
(43) Veröffentlichungstag der Anmeldung: 14.03.2007
(73) Patentinhaber: SMS Demag Aktiengesellschaft, 40237 Düsseldorf (DE); Ilsenburger Grobblech GmbH, 38871 Ilsenburg (DE); GMT-Gesellschaft für Metallurgische Technologie- und Softwareentwicklung mbH, 13125 Berlin (DE)
(72) Erfinder: LIXFELD, Peter, 57271 Hilchenbach (DE); SKODA-DOPP, Ulrich, 47051 Duisburg (DE); WEHAGE, Harald, 38871 Ilsenburg (DE); GRIMM, Wolfgang, 38871 Ilsenburg (DE); BOROWIKOW, Alexander, 16230 Grüntal (DE); BLEI, Holger, 10405 Berlin (DE)
(74) Vertreter: Klüppel, Walter
(86) Internationale Anmeldenummer: PCT/EP2005/000348
(87) Internationale Veröffentlichungsnummer: WO 2005/070575

(56) Entgegenhaltungen:
- AUZINGER D ET AL: "NEUE ENTWICKLUNGEN BEI PROZESSMODELLEN FUER WERMBREITBANDSTRASSEN" STAHL UND EISEN, VERLAG STAHLEISEN GMBH. DUSSELDORF, DE, Bd. 116, Nr. 7, 15. Juli 1996 (1996-07-15), Seiten 59-65,131, XP000629440 ISSN: 0340-4803

## Beschreibung

Die Erfindung betrifft ein Verfahren zum Erhöhen der Prozessstabilität, insbesondere der absoluten Dickengenauigkeit und der Anlagensicherheit, beim Warmwalzen von Stahl- oder NE-Werkstoffen mit kleinen Umformgraden oder kleinen Abnahmen unter Berücksichtigung der Warmstreckgrenze bei der Berechnung der Sollwalzkraft und der jeweiligen Anstellungsposition.

In einer Vorveröffentlichung "Kraft- und Arbeitsbedarf bildsamer Formgebungsverfahren" von A. Hensel und T. Spittel, Leipzig 1978, und in einer weiteren Vorveröffentlichung "Rationeller Energieeinsatz bei Umformprozessen" von T. Spittel und A. Hensel, Leipzig 1981, werden verschiedene Verfahren zur Ermittlung der Sollwalzkraft beim Warmwalzen als Produkt aus Umformwiderstand und gedrückter Fläche beschrieben. Der Umformwiderstand selbst wird als Produkt aus der Fließspannung und einem Faktor zur Berücksichtigung der Walzspaltgeometrie und / oder von Reibungsverhältnissen bestimmt. Die am häufigsten verwendete Methode zur Ermittlung der Fließspannung ist deren Bestimmung über einen Ansatz mit Einflussfaktoren zur Berücksichtigung von Umform-Temperatur, Umformgrad und Umformgeschwindigkeit, die multiplikativ miteinander verbunden werden, bspw. in folgender Form: ${k}_{f} = {k}_{f ⁢ 0} \cdot {A}_{1} \cdot {e}^{m ⁢ 1 \cdot T} \cdot {A}_{2} \cdot {phi}^{m ⁢ 2} \cdot {A}_{3} \cdot {phip}^{m ⁢ 3}$
worin bedeuten:
- *k_{f}* :: Fließspannung
- *k_{f0}* :: Grundwert der Fließspannung
- *T* :: Umformtemperatur
- ϕ :: Umformgrad
- *phip* :: Umform-Geschwindigkeit
- *A;, mᵢ* :: thermodynamische Koeffizienten.

Für unterschiedliche Materialgruppen wurden die thermodynamischen Koeffizienten ermittelt; die Unterscheidung der Materialien innerhalb einer Gruppe erfolgt über die jeweiligen *k_{f0}* -Grundwerte.

In dem weiteren Aufsatz "Modellierung des Einflusses der chemischen Zusammensetzung und der Umformbedingungen auf die Fließspannung von Stählen bei der Warmumformung" von M. Spittel und T. Spittel, Freiberg 1996, wird zusätzlich vorgeschlagen, den Grundwert der Fließspannung eines Materials in Abhängigkeit von dessen chemischer Analyse zu ermitteln und die übrigen Parameter zur Berücksichtigung der Temperatur, des Umformgrades und der Umformgeschwindigkeit entsprechend der Materialgruppe zu nutzen. Grundsätzlich jedoch bleibt der multiplikative Charakter des Ansatzes gemäß Gleichung (1) bestehen.

Der Nachteil des multiplikativen Ansatzes zur Ermittlung der Fließspannung besteht darin, dass die Funktion mit kleiner werdenden Umformgraden ϕ < 0,04 oder Abnahmen gegen eine Fließspannung von Null MPa strebt, d.h. die Funktion hat einen Nulldurchgang (in Fig. 1 zum Stand der Technik gezeigt). Diese Theorie widerspricht jedoch den tatsächlichen Gegebenheiten. Als Folge werden bei kleinen Abnahmen zu geringe Fließspannungswerte und somit zu geringe Sollwalzkräfte bestimmt. Die Setzung des Sollwalzspaltes durch die Dickenregelung ist walzkraftabhängig und somit fehlerbehaftet. Die warmgewalzten Produkte weisen eine größere Istdicke im Vergleich zur gewünschten Zieldicke auf.

Die fehlerbehaftete Sollwalzkraft-Berechnung bei kleinen Umformgraden bzw. Abnahmen stellt eine permanente Anlagengefährdung beim Walzen mit hohen Walzkräften und / oder Walzmomenten nahe den maximal zulässigen Anlagenparametern dar, wie sie bspw. beim Walzen mit abgesenkten Temperaturen oder aber auch bei hohen Temperaturen und Walzgutbreiten nahe der anlagentechnisch maximal möglichen Breite auftreten.

Die fehlerbehaftete Sollwalzkraft-Berechnung beeinträchtigt auch die Prozessstabilität insgesamt negativ, da nachgeschaltete Automations-Modelle und - regelungen wie bspw. Profil- und Planheitsmodelle bzw. -regelungen ihre Sollwerte mit Hilfe der Sollwalzkraft ermitteln.

Aus der WO 93 / 11 886 A1 ist ein Walzplan-Berechnungsverfahren zur Einstellung von Sollwalzkraft und Sollwalzspalt eines Walzgerüstes bekannt, das gerüstspezifische und / oder materialspezifische Walzkraft-Anpassungsglieder nutzt. Nachteilig sind gerüstspezifische Anpassungen bei der Sollwalzkraft-Berechnung für die Übertragbarkeit auf andere Anlagen.

Aus der WO 99 / 02 282 A1 geht ein bekanntes Verfahren hervor zur Steuerung bzw. Voreinstellung des Walzgerüstes in Abhängigkeit zumindest einer der Größen Walzkraft, Walzmoment und Voreilung, bei dem die Modellierung der Einflüsse mittels einer auf neuronalen Netzen basierenden Informationsverarbeitung oder mittels eines invertierten Walzmodells über Rückrechnung der Materialhärte im Stich mit Hilfe eines Regressionsmodells erfolgt. Solche Fehler, wie sie bei der Sollwalzkraft-Berechnung nach dem multiplikativen Ansatz im Bereich kleiner Umformgrade oder Abnahmen entstehen, können vermieden werden. Nachteilig ist jedoch, dass zum Trainieren eines neuronalen Netzes bzw. für ein invertiertes Walzmodell erst Walzergebnisse vorliegen müssen. Eine Anwendung des vorgeschlagenen Verfahrens auf noch nicht gewalzte Materialien oder auf Anlagen mit anderen Parametern ist somit nicht ohne weiteres gewährleistet.

Dem geschilderten Stand der Technik ist gemeinsam, dass die Wirkung kleiner Umformgrade oder kleiner Abnahmen auf die Fließspannung beim Warmwalzen von Stahl und NE-Werkstoffen im Rahmen der bekannten Verfahren zur Sollfahrens auf noch nicht gewalzte Materialien oder auf Anlagen mit anderen Parametern ist somit nicht ohne weiteres gewährleistet.

Dem geschilderten Stand der Technik ist gemeinsam, dass die Wirkung kleiner Umformgrade oder kleiner Abnahmen auf die Fließspannung beim Warmwalzen von Stahl und NE-Werkstoffen im Rahmen der bekannten Verfahren zur Sollwalzkraft-Berechnung und zur Dickenregelung nicht korrekt oder nur unzureichend berücksichtigt wird oder die Übertragbarkeit auf andere Anlagen eingeschränkt ist und somit Risiken für die Prozessstabilität, insbesondere der absoluten Dickengenauigkeit und der Anlagensicherheit bestehen.

Der Erfindung liegt die Aufgabe zugrunde, ein Verfahren zur Erhöhung der Prozessstabilität, insbesondere der absoluten Dickengenauigkeit und der Anlagensicherheit beim Warmwalzen von Stahl- und NE-Werkstoffen zu schaffen, bei dem die Genauigkeit der Fließspannung und der Sollwalzkraft bei kleinen Umformgraden oder kleinen Abnahmen gesteigert werden kann.

Die gestellte Aufgabe wird erfindungsgemäß dadurch gelöst, dass die Warmstreckgrenze in Abhängigkeit von Umformtemperatur und / oder Umformgeschwindigkeit ermittelt und in die Funktion der Fließspannung für die Bestimmung der Sollwalzkraft über die Beziehung ${R}_{e} = a + {e}^{b ⁢ 1 + b ⁢ 2 \cdot T} \cdot {phip}^{c}$ integriert wird, indem ein multiplikativer Fließkurvenansatz um die Warmstreckgrenze in Abhängigkeit von Umformtemperatur und Umformgeschwindigkeit gemäß der Formel ${k}_{f , R} = a + {e}^{b ⁢ 1 \cdot b ⁢ 2 \cdot T} \cdot {phip}^{c} + {k}_{f ⁢ 0} \cdot {A}_{1} \cdot {e}^{m ⁢ 1 \cdot T} \cdot {A}_{2} \cdot {ϕ}^{m ⁢ 2} \cdot {A}_{3} \cdot {phip}^{m ⁢ 3}$ bestimmt wird, wobei bedeuten:
- *Rₑ* :: Warmstreckgrenze
- *T* :: Umform-Temperatur
- *phip* :: Umform-Geschwindigkeit
- *a*; *b; c*:: Koeffizienten

Aufgrund der erfindungsgemäßen Berücksichtigung der Warmstreckgrenze in Abhängigkeit von Umformtemperatur und Umformgeschwindigkeit erzielt das Verfahren selbst zu kleinsten Umformgraden hin korrekte Werte. Startwert ist die jeweilige Warmstreckgrenze des zu walzenden Materials in Abhängigkeit von Umformtemperatur und Umformgeschwindigkeit

Der Vorteil bei der Nutzung eines neuen Ansatzes zur Berechnung der Fließspannung liegt darin, die Warmstreckgrenzen für die zu walzenden Materialien aus Messdaten von Walzungen mit Umformgraden kleiner als einem materialspezifischen Grenzumformgrad zu ermitteln, indem die Fließspannungen der betreffenden Stiche in Abhängigkeit von Umformtemperatur und Umformgeschwindigkeit aus gemessenen Walzkräften rückgerechnet und einer Warmstreckgrenze gleichgesetzt werden, wenn sie den aus Warmzugversuchen gemessenen Warmstreckgrenzen gleichen. Die gefundene Abhängigkeit der Warmstreckgrenze von Umformtemperatur und Umformgeschwindigkeit stellt den Startpunkt der approximierten Warmfließkurve dar.

Nach der weiteren Erfindung wird vorgeschlagen, dass die Fließspannung in die herkömmliche Walzkraftgleichung zur Ermittlung der Sollwalzkraft für die Dickenregelung und auch für Rechen-Modelle und Regelungsverfahren gemäß folgender Gleichung ${F}_{w} = {Q}_{p} \cdot {k}_{f , R} \cdot B \cdot {\left({R}_{w}\cdot \left({h}_{0}-{h}_{1}\right)\right)}^{1 / 2}$ bestimmt wird, wobei bedeuten:
- *R_{w}* :: Walzenradius
- *h₀* :: Dicke vor dem Stich
- *h₁* :: Dicke nach dem Stich

In Ausgestaltung der Erfindung ist ferner vorgesehen, dass aufgrund der Sollwalzkraft ein Materialmodul unter Berücksichtigung der Warmstreckgrenze in Abhängigkeit der Umformtemperatur und Umformgeschwindigkeit für Umformgrade kleiner einem materialspezifischen Grenzumformgrad berechnet wird, gemäß der Formel ${C}_{M} = \left({F}_{W}-{F}_{m}\right) / d ⁢ {h}_{1}$
worin bedeuten:
- *C_{M}* :: Materialmodul
- *F_{w}* :: Sollwalzkraft
- *Fₘ* :: gemessene Walzkraft
- *dh₁* :: Änderung der Auslaufdicke

Die Erfindung ist sodann dahingehend ausgestaltet, dass die herkömmliche Gaugemeter-Gleichung in eine Form $d ⁢ {s}_{AGC} = \left(1+{C}_{M}/{C}_{G}\right) ⁢ d ⁢ {h}_{1} = \left(1+{C}_{M}/{C}_{G}\right) \cdot \left(\left({F}_{W}-{F}_{m}\right)/{C}_{G}+s-{s}_{soll}\right)$ erweitert wird, wobei bedeuten:
- *ds _{AGC}* :: Änderung der Walzspalteinstellung
- *C_{M}* :: Materialmodul
- *C_{G}* :: Walzgerüstmodul
- *dh₁* :: Änderung der Auslaufdicke
- *F_{w}* :: Sollwalzkraft
- *Fₘ* :: gemessene Walzkraft
- *S* :: Anstellung des Walzspaltes
- *Sₛₒₗₗ* :: Sollanstellung des Walzspaltes

Dadurch wird nun auch das Materialfließverhalten bei kleinen Umformgraden oder Abnahmen richtig abgebildet.

Auf der Grundlage der Gaugemetergleichung und berechneter Sollwalzkraft wird die Anstellposition der elektromechanischen und / oder der hydraulischen Anstellung zur Gewährleistung der Auslaufdicke des Walzgutes ermittelt.

In der Zeichnung sind Diagramme für die Fließspannung in Abhängigkeit des Umformgrades nach dem Stand der Technik und gemäß der Erfindung gezeigt und werden nachstehend näher erläutert.

Es zeigen:
- Fig. 1: schematisch den Verlauf der Fließspannung k_{f}, über dem Umformgrad ϕ beim herkömmlichen multiplikativen Ansatz (Stand der Technik) und
- Fig. 2: schematisch den Verlauf der Fließspannung *k_{f,R}* über dem Umformgrad ϕ gemäß der Erfindung, wobei unterhalb des Grenzumfanggrades ϕ_{G} der multiplikative Ansatz um die Warmstreckgrenze additiv erweitert ist.

Der Nachteil des multiplikativen Ansatzes zur Ermittlung der Fließspannung (Fig. 1) besteht darin, dass die Funktion zu kleinen Umformgraden ϕ < 0,04 oder kleinen Abnahmen hin gegen eine Fließspannung *k_{f}* von Null MPa strebt, d.h. die Funktion hat einen Nulldurchgang, wie gezeichnet.

Die erfindungsgemäße Berücksichtigung (Fig. 2) der Warmstreckgrenze *Rₑ* in Abhängigkeit von Umformtemperatur *T* und Umformgeschwindigkeit *phip* erzielt das erfindungsgemäße Verfahren selbst zu kleinsten Umformgraden ϕ hin korrekte Werte. Startwert ist die jeweilige Warmstreckgrenze *Rₑ* des zu walzenden Materials in Abhängigkeit von Umformtemperatur *T* und Umformgeschwindigkeit *phip.*

### Bezugszeichenliste

- *Aᵢ*: thermodynamische Koeffizienten
- *aᵢ bᵢ,* c: Koeffizienten
- *B*: Walzgutbreite
- *C_{G}*: Gerüstmodul
- *C_{M}*: Materialmodul
- *dh₁*: Änderung der Auslaufdicke
- *ds_{AGC}*: Änderung der Walzspalteinstellung
- *Fₘ*: gemessene Walzkraft
- *F_{w}*: Sollwalzkraft
- *h₀*: Dicke vor dem Stich
- *h₁*: Dicke nach dem Stich
- *k_{f}*: Fließspannung
- *k_{f0}*: Grundwert der Fließspannung
- *k_{f,R}*: Fließspannung, unter Berücksichtigung der Streckgrenze
- *mᵢ*: thermodynamische Koeffizienten
- ϕ: Umformgrad
- *ϕ_{G}*: Grenzumformgrad
- *phip*: Umformgeschwindigkeit
- *Qₚ*: Funktion zur Berücksichtigung von Walzspaltgeometrie und Reibungsverhältnissen
- *Rₑ*: Warmstreckgrenze
- *R_{w}*: Walzenradius
- *S*: Anstellung des Walzspaltes
- *Sₛₒₗₗ*: Sollanstellung des Walzspaltes
- *T*: Umformtemperatur

## Patentansprüche

1. Verfahren zum Erhöhen der Prozessstabilität, insbesondere der absoluten Dickengenauigkeit und der Anlagensicherheit, beim Warmwalzen von Stahl- oder NE-Werkstoffen, mit kleinen Umformgraden (ϕ) oder kleinen Abnahmen unter Berücksichtigung der Warmstreckgrenze (*R*ₑ) bei der Berechnung der Sollwalzkraft (*F_{w}*) und der jeweiligen Anstellungsposition (*s*),
**dadurch gekennzeichnet,**
**dass** die Warmstreckgrenze (*Rₑ*) in Abhängigkeit von Umformtemperatur (*T*) und / oder Umformgeschwindigkeit (*phip*) ermittelt und in die Funktion der Fließspannung (*k_{f,R}*) für die Bestimmung der Sollwalzkraft (*F_{w}*) über die Beziehung ${R}_{e} = a + {e}^{b ⁢ 1 + b ⁢ 2 \cdot T} \cdot {phip}^{c}$ integriert wird, indem ein multiplikativer Fließkurvenansatz um die Warmstreckgrenze (*R*ₑ) in Abhängigkeit von Umformtemperatur (*T*) und Umformgeschwindigkeit *(phip)* gemäß der Formel ${k}_{f ; R} = a + {e}^{b ⁢ 1 \cdot b ⁢ 2 \cdot T} \cdot {phip}^{c} + {k}_{f ⁢ 0} \cdot {A}_{1} \cdot {e}^{m ⁢ 1 \cdot T} \cdot {A}_{2} \cdot {ϕ}^{m ⁢ 2} \cdot {A}_{3} \cdot {phip}^{m ⁢ 3}$ bestimmt wird, wobei bedeuten:
*R*ₑ : Warmstreckgrenze
*T* : Umformtemperatur
*phip* : Umformgeschwindigkeit
*a,; bᵢ; c* : Koeffizienten

2. Verfahren nach Anspruch 1,
**dadurch gekennzeichnet,**
**dass** die Fließspannung (*k_{f,R}*) in die herkömmliche Walzkraftgleichung zur Ermittlung der Sollwalzkraft (*F_{w}*) für die Dickenregelung und auch für Rechen-Modelle und Regelungsverfahren gemäß folgender Gleichung ${F}_{w} = {Q}_{p} \cdot {k}_{f , R} \cdot B \cdot {\left({R}_{w}\cdot \left({h}_{0}-{h}_{1}\right)\right)}^{1 / 2}$ bestimmt wird, wobei bedeuten:
*F_{w}* : Sollwalzkraft
*Qₚ* : Funktion zur Berücksichtigung von Walzspaltgeometrie und Reibungsverhältnissen
*k_{f,R}* : Fließspannung, unter Berücksichtigung der Streckgrenze
*B* : Walzgutbreite
*R_{w}* : Walzenradius
*h₀* : Dicke vor dem Stich
*h₁* : Dicke nach dem Stich

3. Verfahren nach einem der Ansprüche 1 oder 2,
**dadurch gekennzeichnet,**
**dass** aufgrund der Sollwalzkraft (*F_{w}*) ein Materialmodul (*C_{M}*) unter Berücksichtigung der Warmstreckgrenze (*Rₑ*) in Abhängigkeit der Umformtemperatur (*T*) und Umformgeschwindigkeit (*phip*) für Umformgrade kleiner einem materialspezifischen Grenzumformgrad (ϕ*G*) berechnet wird, gemäß der Formel ${C}_{M} = \left({F}_{W}-{F}_{m}\right) / d ⁢ {h}_{1} ,$
worin bedeuten:
*C_{M}* : Materialmodul
*F_{w}* : Sollwalzkraft
*Fₘ* : gemessene Walzkraft
*dh₁* : Änderung der Auslaufdicke

4. Verfahren nach Anspruch 3,
**dadurch gekennzeichnet,**
**dass** die herkömmliche Gaugemeter-Gleichung in eine Form $d ⁢ {s}_{AGC} = \left(1+{C}_{M}/{C}_{G}\right) ⁢ d ⁢ {h}_{1} = \left(1+{C}_{M}/{C}_{G}\right) \cdot \left(\left({F}_{W}-{F}_{m}\right)/{C}_{G}+s-{s}_{soll}\right)$ erweitert wird, wobei bedeuten:
*dS_{AGC}* : Änderung der Walzspalteinstellung
*C_{M}* : Materialmodul
*C_{G}* : Walzgerüstmodul
*dh₁* : Änderung der Auslaufdicke
*F_{w}* : Sollwalzkraft
*Fₘ* : gemessene Walzkraft
*s* : Anstellung des Walzspaltes
*sₛₒₗₗ* : Sollanstellung des Walzspaltes

## Claims

1. Method of increasing the process stability, particularly the absolute thickness accuracy and the plant safety, in hot rolling of steel materials or NE materials, with small degrees of reshaping (ϕ) or small reductions with consideration of the high-temperature limit of elasticity (*Rₑ*) in the calculation of the target rolling force (*F_{w}*) and the respective adjustment position (s), **characterised in that** the high-temperature limit of elasticity (*Rₑ*) is determined in dependence on reshaping temperature (*T*) and/or reshaping speed (*phip*) and is integrated in the function of the flow stress (*k*_{*f*,*R*}) for the determination of the target rolling force (*F_{w}*) by way of the equation ${R}_{e} = a + {e}^{b ⁢ 1 + b ⁢ 2 ⋅ T} ⋅ {phip}^{c}$
**in that** a multiplicative flow curve formulation about the high-temperature limit of elasticity (*Rₑ*) is determined in dependence on reshaping temperature (*T*) and reshaping speed (*phip*) according to the formula ${k}_{f ; R} = a + {e}^{b ⁢ 1 + b ⁢ 2 ⋅ T} ⋅ {phip}^{c} + {k}_{f ⁢ 0} ⋅ {A}_{1} ⋅ {e}^{m ⁢ 1 ⋅ T} ⋅ {A}_{2} ⋅ {ϕ}^{m ⁢ 2} ⋅ {A}_{3} ⋅ {phip}^{m ⁢ 3}$
wherein:
*R*ₑ : high-temperature limit of elasticity
*T* : reshaping temperature
*phip* : reshaping speed
*a,;bⱼ;c :* coefficients

2. Method according to claim 1, **characterised in that** the flow stress (*k_{f,R}*) in the conventional rolling force equation for determination of the target rolling force (*F_{w}*) for the thickness regulation and also for computing models and regulating methods is determined according to the following equation ${F}_{w} = {Q}_{p} ⋅ {k}_{f , R} ⋅ B ⋅ {\left({R}_{w}⋅\left({h}_{0}-{h}_{1}\right)\right)}^{1 / 2}$
wherein:
*F_{w}* : target rolling force
*Qₚ* : function for consideration of rolling gap geometry and friction relationships
*k_{f,R}* : flow stress, with consideration of limit of elasticity
*B* : rolling stock width
*R_{w}* : roll radius
*h₀* : thickness prior to the pass
*h₁* : thickness after the pass

3. Method according to one of claims 1 and 2, **characterised in that** on the basis of the target rolling force (*F_{w})* a material modulus (*C_{M}*) is calculated with consideration of the high-temperature limit of elasticity (*Rₑ*) in dependence on the reshaping temperature (*T*) and reshaping speed (*phip*) for degrees of reshaping less than a material-specific limit degree of reshaping (*ϕG*), according to the formula ${C}_{M} = \left({F}_{W}-{F}_{m}\right) / d ⁢ {h}_{1} ,$
wherein:
*C_{M}* : material modulus
*F_{w}* : target rolling force
*Fₘ* : measured rolling force
*dh₁* : change in exit thickness

4. Method according to claim 3, **characterised in that** the conventional gauge-meter equation is expanded to a form $d ⁢ {s}_{AGC} = \left(1+{C}_{M}/{C}_{G}\right) ⁢ d ⁢ {h}_{1} = \left(1+{C}_{M}/{C}_{G}\right) ⋅ \left(\left({F}_{W}-{F}_{m}\right)/{C}_{G}+s-{s}_{soll}\right)$
wherein:
*dS_{AGC}* : change in rolling gap setting
*C_{M}* : material modulus
*C_{G}* : roll stand modulus
*dh₁* : change in exit thickness
*F_{w}* : target rolling force
*Fₘ* : measured rolling force
*s* : adjustment of the rolling gap
*sₛₒₗₗ* : target adjustment of the rolling gap

## Revendications

1. Procédé pour augmenter la stabilité au traitement, en particulier la précision d'épaisseur absolue et la sécurité d'installation, lors du laminage à chaud de matériaux en acier ou en métal non ferreux, avec des petits taux de déformation (ϕ) ou des petites diminutions en prenant en compte la limite élastique à chaud (Rₑ) lors du calcul de la force de consigne de laminage (F_{w}) et la position d'approche respective (s), **caractérisé en ce que** la limite élastique à chaud (Rₑ) est déterminée en fonction de la température de déformation (T) et/ou de la vitesse de déformation (phip) et est intégrée dans la fonction de la tension au fluage (k_{f,R}) pour la définition de la force de consigne de laminage (F_{w}) par la relation ${R}_{e} = a + {e}^{b ⁢ 1 + b ⁢ 2 ⋅ T} ⋅ {phip}^{c}$ en définissant un modèle multiplicatif de courbe de fluage autour de la limite élastique à chaud (Re) en fonction de la température de déformation (T) et de la vitesse de déformation (phip) selon la formule ${k}_{f ; R} = a + {e}^{b ⁢ 1 + b ⁢ 2 ⋅ T} ⋅ {phip}^{c} + {k}_{f ⁢ 0} ⋅ {A}_{1} ⋅ {e}^{m ⁢ 1 ⋅ T} ⋅ {A}_{2} ⋅ {ϕ}^{m ⁢ 2} ⋅ {A}_{3} ⋅ {phip}^{m ⁢ 3}$
dans laquelle signifient :
Rₑ: limite élastique à chaud
T : température de déformation
phip : vitesse de déformation
a ; bᵢ; c coefficients.

2. Procédé selon la revendication 1,
**caractérisé en ce que**
la tension au fluage (k_{f,R}) dans l'équation habituelle de force de laminage pour déterminer la force de consigne de laminage (F_{w}) en vue de la régulation d'épaisseur et également en vue de la modélisation du calcul et de procédés de régulation, est définie selon l'équation suivante : ${F}_{w} = {Q}_{p} ⋅ {k}_{f , R} ⋅ B ⋅ {\left({R}_{w}⋅\left({h}_{0}-{h}_{1}\right)\right)}^{1 / 2}$
dans laquelle signifient :
F_{w} : force de consigne de laminage
Qₚ : fonction pour prendre en compte la géométrie d'emprise et des relations de friction
k_{f}, _{R} : tension au fluage, en prenant en compte la limite élastique
B : largeur du matériau à laminer
R_{w} : rayon de cylindre
h₀ : épaisseur avant la passe
h₁ : épaisseur après la passe

3. Procédé selon l'une des revendications 1 ou 2,
**caractérisé en ce que**
en se basant sur la force de consigne de laminage (F_{w}), on calcule un module de matériau (C_{M}) en prenant en compte la limite élastique à chaud (Rₑ) en fonction de la température de déformation (T) et de la vitesse de déformation (phip) pour des taux de déformation inférieurs à un taux de déformation limite (ϕG) spécifique au matériau, selon la formule ${C}_{M} = \left({F}_{W}-{F}_{m}\right) / d ⁢ {h}_{1}$
dans laquelle signifient :
C_{M} : module de matériau
F_{w} : force de consigne de laminage
Fₘ : force de laminage mesurée
dh₁ : modification de l'épaisseur de sortie.

4. Procédé selon la revendication 3,
**caractérisé en ce que**
l'équation de jauge habituelle est étendue en une forme $d ⁢ {s}_{AGC} = \left(1+{C}_{M}/{C}_{G}\right) ⁢ d ⁢ {h}_{1} = \left(1+{C}_{M}/{C}_{G}\right) ⋅ \left(\left({F}_{W}-{F}_{m}\right)/{C}_{G}+s-{s}_{consigne}\right)$
dans laquelle signifient :
ds_{AGC} : modification du réglage de l'emprise
C_{M} : module de matériau
C_{G}: module de cage de laminoir
dh₁ : modification de l'épaisseur de sortie
F_{w} : force de consigne de laminage
Fₘ : force de laminage mesurée
s : approche de l'emprise
s_{consigne} : approche de consigne de l'emprise
